# EUROPÄISCHE PATENTANMELDUNG

(11) **EP 1 832 714 A1**
(43) Veröffentlichungstag der Anmeldung: **12.09.2007**
(21) Anmeldenummer: 06004535.8
(22) Anmeldetag: 06.03.2006
(51) Int. Cl.: F01D 5/28

(54) **Verfahren zur Herstellung einer Turbinen- oder Verdichterkomponente sowie Turbinen- oder Verdichterkomponente**

(71) Anmelder: SIEMENS AKTIENGESELLSCHAFT, 80333 München (DE)
(72) Erfinder: Ahmad, Fathi, 41564 Kaarst (DE); Dankert, Michael, Dr., 63069 Offenbach (DE)

(57) **Zusammenfassung**

Eine Turbinen- oder Verdichterkomponente mit einen innen liegenden Kühlkanal (4), insbesondere eine Turbinenschaufel (2), sowie ein Verfahren zur Herstellung derselben sollen zumindest eine verbesserte Abschätzung der Lebensdauer der Komponente und darüber hinaus möglichst auch noch eine erhöhte Betriebssicherheit und Lebensdauer selbst, auch unter ständig wechselnder thermischer und mechanischer Belastung, gewährleisten. Dazu wird erfindungsgemäß der Kühlkanal (4) der Komponente während einer Druckbeaufschlagungsphase mit einem Innendruck beaufschlagt, der derart hoch gewählt ist, dass er zu einer zumindest teilplastischen Verformung der den Kühlkanal (4) begrenzenden Wandbereiche führt.

## Beschreibung

Die Erfindung betrifft ein Verfahren zur Herstellung einer mindestens einen innen liegenden Kühlkanal aufweisenden Turbinen- oder Verdichterkomponente, insbesondere einer Schaufel. Sie betrifft weiterhin eine derartige Turbinen- oder Verdichterkomponente.

Turbinen- oder Verdichterschaufeln sowie Turbinen- oder Verdichterlaufräder sind sowohl thermisch als auch mechanisch hoch belastete Komponenten. Zur Verringerung der thermischen Belastung, der die eingesetzten Werkstoffe, insbesondere Chromstähle oder Nickel-Basis-Legierungen oder dergleichen, während des Betriebs der Turbine oder des Verdichters ausgesetzt sind, sind derartige Komponenten üblicherweise mit innen liegenden Kühlkanälen ausgestattet. Durch die Kühlkanäle strömt während des Betriebs ein zumeist gas- oder dampfförmiges Kühlmedium, wie beispielsweise Kühlluft, wobei eine überwiegend konvektive Kühlung durch Wärmeübertragung von den den jeweiligen Kühlkanal begrenzenden Wandbereichen auf das vorbeiströmende Kühlmedium erfolgt. Um eine möglichst gleichmäßige Kühlung aller relevanten Bereiche der Komponente, z. B. einer Turbinenschaufel, zu erreichen, ist in der Regel ein mäanderförmiger Verlauf der Kühlkanäle oder Kühlluftpassagen innerhalb der Komponente, insbesondere in den Schaufelblättern von Turbinenschaufeln, vorgesehen. Wegen der beengten Raumverhältnisse innerhalb des Schaufelblatts sind zum Teil vergleichsweise kleine Querschnitte sowie vergleichsweise geringe Krümmungsradien erforderlich.

Häufig findet ein "offenes" Kühlkonzept Anwendung, bei dem das Kühlmedium nach dem Durchströmen des jeweiligen Kühlkanals die zu kühlende Komponente über vom Kühlkanal abzweigende und in Austrittsöffnungen an der Oberfläche mündende Austrittskanäle verlässt, um sich anschließend mit dem den Strömungskanal der Turbine oder des Verdichters durchströmenden heißen Arbeits- bzw. Strömungsmedium zu vermischen. Die Austrittsöffnungen können insbesondere in der Art so genannter Filmkühlöffnungen gestaltet und angeordnet sein, so dass das aus ihnen abströmende Kühlmedium an der Oberfläche der Komponente entlang strömt und dabei einen das Oberflächenmaterial vor unmittelbarem Kontakt mit dem heißen und aggressiven Arbeitsmedium schützenden Kühlfilm ausbildet.

Trotz derart ausgefeilter und ständig verfeinerter Kühlkonzepte ist die thermische Belastung der Turbinenschaufeln von Gas- oder Dampfturbinen beträchtlich. Hinzu kommt, insbesondere bei den an der Turbinenwelle angeordneten, mit hoher Umdrehungsgeschwindigkeit rotierenden Laufschaufeln, die mechanische Belastung aufgrund der auftretenden Fliehkräfte; aber auch mechanische Beanspruchungen aufgrund von Vibrationen oder Schlägen usw. führen häufig zu starken Belastungen. Insbesondere bei wiederholt auftretenden Lastwechselvorgängen und An- oder Abfahrsituationen, verbunden mit Variationen der Umdrehungsgeschwindigkeit, kommt es trotz neuartiger, in Bezug auf die Wechselfestigkeit optimierter Werkstoffe bei fortgesetztem Betrieb der Turbine oder des Verdichters zu Materialermüdungserscheinungen. Derartige Ermüdungserscheinungen in Form mikroskopischer Risse etc. begrenzen die Einsatzdauer oder Lebensdauer der jeweiligen Komponente.

Im Interesse der Betriebssicherheit ist daher eine vergleichsweise häufige Inspektion und gegebenenfalls ein Austausch oder eine Erneuerung der Komponente erforderlich, was mit unerwünschten Stillstandszeiten und hohen Kosten verbunden ist. Da sich die Lebensdauer der hier interessierenden Turbinen- oder Verdichterkomponenten à priori im Allgemeinen nur schwer abschätzen lässt, erweisen sich planmäßig durchgeführte Inspektionen mit eher konservativ veranschlagten, d. h. eher kurz gewählten Service-Intervallen im Nachhinein häufig als unnötig, da die Materialermüdung zum Inspektionszeitpunkt doch noch nicht so weit wie befürchtet fortgeschritten war.

Der Erfindung liegt daher die Aufgabe zugrunde, eine Turbinen- oder Verdichterkomponente der eingangs genannten Art sowie ein Verfahren zur Herstellung derselben anzugeben, die zumindest eine verbesserte Abschätzung der Lebensdauer der Komponente und darüber hinaus möglichst auch noch eine erhöhte Betriebssicherheit und Lebensdauer selbst, insbesondere auch unter ständig wechselnder thermischer und mechanischer Belastung, gewährleisten.

Bezüglich des Verfahrens wird die Aufgabe erfindungsgemäß gelöst, indem der Kühlkanal während einer Druckbeaufschlagungsphase mit einem Innendruck beaufschlagt wird, der derart hoch gewählt ist, dass er zu einer zumindest teilplastischen Verformung der den Kühlkanal begrenzenden Wandbereiche führt.

Die Erfindung geht von der Überlegung aus, dass die auch als LCF-Lebensdauer (LCF = Low Cycle Fatigue) bezeichnete Lebensdauer einer Turbinen- oder Verdichterkomponente unter wechselnden, zyklisch auftretenden Belastungen in besonderem Maße von der Verteilung der Eigenspannungen innerhalb der Komponente bestimmt ist. Dabei hat sich herausgestellt, dass insbesondere die mäander- oder serpentinenförmig z. B. innerhalb einer Turbinenschaufel verlaufenden Kühlkanäle zu einer die Wechselfestigkeit herabsetzenden Eigenspannungsverteilung führen können. Gerade in der Nähe der Umkehrpunkte der Serpentinen treten infolge der vergleichsweise kleinen Krümmungsradien im Laufe des mit außerordentlich hohen Belastungsspitzen verbundenen Betriebs der Turbine Spannungsverläufe auf, bei denen im zeitlichen und räumlichen Mittel Zugspannungen über Druckspannungen dominieren. Derartige Zugspannungen setzen aber in der Regel die LCF-Festigkeit bzw. die Lebensdauer herab. Es ist daher wünschenswert, bereits bei der Fertigung der Turbinenkomponente Maßnahmen vorzusehen, die den üblicherweise mit der Existenz der Kühlkanäle einhergehenden Zugspannungen entgegenwirken. Derartige Gegenmaßnahmen sollten die Zugeigenspannungen zumindest teilweise kompensieren, oder besser noch überkompensieren und den mittleren Spannungsverlauf zumindest in der Nähe der den Kühlkanal umschließenden Begrenzungswand in Richtung zu Druckeigenspannungen hin verschieben.

Zu diesem Zweck ist nach dem nunmehr vorliegenden Konzept eine Nachbehandlung des bereits mit Kühlkanälen versehenen, beispielsweise durch ein Gießverfahren hergestellten Schaufelgrundkörpers oder der sonstigen Turbinen- oder Verdichterkomponente vorgesehen, bei der die Kühlkanäle oder sonstigen zur Kühlluftzufuhr vorgesehenen Hohlräume im Schaufelinneren während einer Druckbeaufschlagungsphase mit einem Innendruck beaufschlagt werden, der wesentlich über der später zu erwartenden Betriebsbelastung liegt. Bei entsprechend gewählter Höhe des Innendrucks werden in einem derartig behandelten Bauteil Druckeigenspannungen in den an den jeweiligen Hohlraum angrenzenden Wandbereichen erzeugt, die auch nach dem Absenken des Drucks bestehen bleiben. Die Druckeigenspannungen werden bei einer über die Fließ- oder Elastizitätsgrenze des Materials hinausgehenden Druckbelastung durch eine Teilplastifizierung, d. h. bleibende teilplastische Verformungen, verursacht. Die so erzeugten Druckeigenspannungen wirken bereits bestehenden (fertigungsbedingten) oder im Betrieb der Turbinen- oder Verdichterkomponente auftretenden Zugspannungen entgegen, wodurch sich die Dauerfestigkeit, insbesondere bei zyklischer Belastung, und damit die zu erwartende Lebensdauer der Komponente erhöht.

Das Verfahren an sich ist bereits in einem ganz anderen Zusammenhang, nämlich bei der Behandlung von Gewehrläufen oder von druckführenden Zylinderrohren, als so genannte "Autofrettage" bekannt; eine Anwendung auf Turbinen- oder Verdichterkomponenten mit integrierten oder eingebetteten Kühlkanälen wurde bislang noch nicht erwogen. Wie sich überraschenderweise herausgestellt hat, führt die Autofrettage insbesondere bei innen gekühlten Turbinenlaufschaufeln zu einer beträchtlichen Erhöhung der LCF-Lebensdauer sowie der Widerstandsfähigkeit gegen Schwingbruch. Darüber hinaus wird die festigkeitsmindernde Wirkung von Spannungsspitzen, die beispielsweise durch Absätze, Querbohrungen oder Verarbeitungsfehler entstehen, verringert. Schließlich ist die durch die Autofrettage bewirkte Umverlagerung des Spannungsprofils auch insofern vorteilhaft, als sie dem Fachmann die Vorhersage der unter üblichen Betriebsbedingungen zu erwartenden Lebensdauer der Turbinenkomponente erleichtert, so dass etwaige Inspektions- und Service-Intervalle für die Turbine besonders bedarfsgerecht geplant und festgelegt werden können.

Vorteilhafterweise wird während der Druckbeaufschlagungsphase ein Innendruck aus dem Bereich von 1000 bis 10000 bar eingestellt. Damit ist einerseits sichergestellt, dass der Beaufschlagungsdruck für eine teilplastische Verformung der den jeweiligen Kühlkanal umgebenden Wandzonen ausreichend hoch ist. Andererseits wird ein Bersten oder Reißen oder eine sonstige Beschädigung der Turbinen- oder Verdichterkomponente infolge Überdrucks sicher vermieden. Der günstigste Autofrettagendruck sowie die Behandlungsdauer hängen stark vom jeweiligen Anwendungsfall, z.B. von der Art der zu behandelnden Komponente und vom Verlauf der Kühlkanäle sowie ggf. von weiteren Randbedingungen ab.

Bevorzugt werden zumindest die den Kühlkanal begrenzenden Wandbereiche unmittelbar vor und/oder unmittelbar nach und/oder während der Druckbeaufschlagungsphase auf eine oberhalb der Raumtemperatur liegende Behandlungstemperatur erwärmt. Vorzugsweise wird eine Behandlungstemperatur aus dem Intervall von 30°C bis 1000°C eingestellt. Die Temperaturbehandlung kann die der elastisch-plastischen Verformung zugrunde liegenden physikalischen Effekte derart beeinflussen, dass eine besonders vorteilhafte Stabilisierung der erzeugten Druckeigenspannungen nach dem Abfallen des Autofrettagedrucks erreicht wird.

Vorzugsweise wird zur Druckbeaufschlagung ein gasförmiges oder flüssiges Medium, insbesondere Luft, in den Kühlkanal der Komponente eingeleitet, wobei der vorgesehene Innendruck durch eine geeignete hydraulische oder pneumatische Vorrichtung erzeugt wird. Das Beaufschlagungsmedium kann zweckmäßigerweise derart temperiert sein, dass es die oben bereits beschriebene vorteilhafte Erwärmung der gesamten Komponente oder zumindest der an den Kühlkanal angrenzenden Zonen bewirkt. Alternativ kann die Druckbeaufschlagung auch dadurch erfolgen, dass ein zündfähiges Gasgemisch in den Kühlkanal eingebracht und darin gezielt zur Explosion gebracht wird.

Sofern die Komponente mehrere Kühlkanäle aufweist, die nicht miteinander in Verbindung stehen, so wird das Autofrettageverfahren vorteilhafterweise auf jeden der Kühlkanäle angewandt. Alternativ kann es abhängig von dem angestrebten Spannungsverlauf auch zweckmäßig sein, nur einzelne der Kühlkanäle der Druckbehandlung zu unterziehen.

Vorteilhafterweise wird die zu behandelnde Komponente während der Druckbeaufschlagungsphase in einer Einspannvorrichtung oder dergleichen eingespannt oder befestigt, damit sie sich an ihrer Außenseite nicht verzieht. Dies ist insbesondere bei Turbinenschaufeln, deren aerodynamische Eigenschaften vom exakten Profilverlauf des Schaufelblatts abhängen, zweckmäßig. Beispielsweise kann eine derartige Schaufel während der Druckbeaufschlagungsphase und gegebenenfalls während einer vorangehenden oder nachfolgenden Temperaturbehandlungsphase in der Art eines Sandwiches zwischen zwei an die Kontur des Schaufelblatts angepassten, druckstabilen Formschalen fixiert sein.

Vorzugsweise werden bei der Herstellung der Komponente (z. B. einer Turbinenschaufel) erst im Anschluss an die Druckbchandlungsphase vom Kühlkanal abzweigende und in Austrittsöffnungen an der Außenseite mündende Teilkanäle, die im späteren Betrieb für eine Filmkühlung der Außenseite vorgesehen sind, in die Komponente eingebracht. Dies hat den Vorteil, dass die Kühlkanäle bzw. die davon abzweigenden Teilkanäle an ihren Enden vor der Druckbeaufschlagung nicht erst mit Hilfe von Verschlusspfropfen oder dergleichen mühsam verschlossen und anschließend wieder geöffnet werden müssen, wobei es ohnehin schwierig wäre, die für die oben genannten vorteilhaften Druckverhältnisse erforderliche Dichtigkeit zu erzielen. Stattdessen muss nach der hier vorgeschlagenen Methode allenfalls an der Einlassöffnung für das Beaufschlagungsmedium, die in der Regel auch die Einlassöffnung für das später im Betrieb einzuleitende Kühlmedium darstellt, für eine entsprechende Abdichtung gesorgt werden. Nach der Autofrettagebehandlung können dann die Filmkühlbohrungen bzw. die vergleichsweise kurzen, die Schaufelwand in der Regel geradlinig durchdringenden Austrittskanäle von außen in die Schaufel eingebracht werden, z. B. durch Laserbohren oder durch andere geeignete Verfahren. Die dabei möglicherweise erfolgende Eigenspannungsumverlagerung ist unerheblich, da sie nur die unmittelbare Umgebung der Austrittskanäle betrifft und auch von der Größenordnung her vernachlässigbar ist. Wichtig ist vielmehr, dass zuvor durch die Autofrettagebehandlung an den Serpentinen und Umlenkungen der mäanderförmigen Kühlluftkanäle die Druckeigenspannungen erhöht wurden.

Bezüglich der Turbinen- oder Verdichterkomponente wird die eingangs gestellte Aufgabe gelöst durch eine Turbinen- oder Verdichterkomponente mit einem innen liegenden Kühlkanal, wobei die den Kühlkanal begrenzenden Wandabschnitte oder Randzonen im Ruhezustand der Komponente derart unter Druckspannung stehen, dass unter dynamischen Belastungen beim Betrieb der Turbine oder des Verdichters innerhalb dieser Gebiete auftretende Zugspannungen zumindest teilweise, vorzugsweise vollständig, durch den voreingestellten Druckspannungsverlauf kompensiert werden. Die jeweilige Komponente ist dabei vorteilhafterweise nach dem oben beschriebenen Verfahren hergestellt, d. h. sie hat während der Fertigung einen mit einer Druckbeaufschlagung des Kühlkanals und Teilplastifizierung seiner Wandbereiche einhergehenden Verfestigungsprozess durchlaufen.

Die mit der Erfindung erzielten Vorteile bestehen insbesondere darin, dass durch das gezielte Einbringen von Druckeigenspannungen in die innen liegenden, die Kühlkanäle begrenzenden Wandgebiete einer Turbinen- oder Verdichterkomponente eine dauerhafte Umverlagerung des Eigenspannungsverlaufs in der Komponente bewirkt wird, die sich unter den im späteren Betrieb auftretenden Belastungszuständen günstig auf die Dauer- und Wechselfestigkeit auswirkt und somit die Lebensdauer der Komponente erhöht.

Ein Ausführungsbeispiel der Erfindung wird anhand einer Zeichnung näher erläutert. Darin zeigen:
- FIG 1: schematisch eine Turbinenschaufel mit innen liegenden Kühlkanälen, und
- FIG 2: ein Diagramm, in dem ein typischer Verlauf der mechanischen Spannungen über der Ausdehnung einer den Kühlkanal der Turbinenschaufel gemäß FIG 1 begrenzenden Wand aufgetragen ist.

Die in FIG 1 als Beispiel für eine Komponente einer Turbine dargestellte Laufschaufel 2 weist mehrere im Schaufelinneren geführte Kühlkanäle 4 auf, durch die während des Betriebs der zugehörigen Turbine vergleichsweise kalte Kühlluft strömt. Die Zuführung der Kühlluft erfolgt über im Schaufelfuß 6 angeordnete Eintrittsöffnungen 8. Nachdem die Kühlluft die zum Teil mäanderförmigen, zum Teil geradlinig verlaufenden Kühlkanäle 4 durchströmt hat, wobei durch überwiegend konvektive Wärmeübertragung von den umliegenden Wandbereichen auf die vorbeiströmende Kühlluft eine Innenkühlung der Turbinenschau fel 2 erfolgt, tritt die Kühlluft über vom jeweiligen Kühlkanal 4 abzweigende Austrittskanäle 10 durch in der Schaufeloberfläche angeordnete Austrittsöffnungen 12 aus und bildet dabei einen die Schaufeloberfläche vor dem heißen Arbeitsmedium in der Turbine schützenden Kühlluftfilm aus. Die Austrittsöffnungen 12 können beispielsweise auch als Filmkühlöffnungen ausgebildet sein.

Bei Turbinenschaufeln 2 von bislang üblicher Bauart treten in den dem jeweiligen Kühlkanal 4 zugewandten Randzonen der umgebenden Schaufelwand 14 während des Turbinenbetriebs vergleichsweise hohe Zugspannungen auf, die die auch LCF-Festigkeit bezeichnete Wechselfestigkeit und damit die Lebensdauer der Turbinenschaufel 2 beeinträchtigen. Zur Vermeidung derartiger Probleme werden gemäß dem nunmehr vorgesehenen Konzept die Kühlkanäle 4 in einem Fertigungsstadium der Turbinenschaufel 2, bei dem zwar schon die Kühlkanäle 4 im Schaufelinneren, aber noch nicht die davon abzweigenden Austrittskanäle 10 ausgebildet sind, einmalig für eine kurze Zeit mit einem weit oberhalb des späteren Betriebsdrucks liegenden Innendruck beaufschlagt. Dabei kommt es an den den jeweiligen Kühlkanal 4 angrenzenden Wandbereichen der Turbinenschaufel 2 zur Überschreitung der Fließgrenze und damit zu einer elastisch-plastischen Verformung des Schaufelmaterials. Aufgrund des plastischen Anteils an der Verformung bilden sich in der Schaufelwand 14 in der Nähe der den Kühlkanal 4 umschließenden Innenflächen lokale Druckeigenspannungen aus, welche dauerhaft auch nach der Druckbeaufschlagung bestehen bleiben und dadurch den Zugspannungen aus der späteren Betriebsbelastung entgegenwirken. Die Dicke der plastisch verformten Zonen hängt weitgehend von dem angewendeten Autofrettagendruck und den Verformungseigenschaften des eingesetzten Schaufelwerkstoffes ab.

Zwar stehen Druckeigenspannungen und Zugeigenspannungen global gesehen, d. h. für die gesamte Turbinenschaufel 2 betrachtet, in einem Gleichgewicht, so dass es bei der Anwendung der Autofrettage neben der Ausbildung der gewünschten Druckspannungen in der Nähe der Kühlkanäle 4 auch zur Ausbildung von an sich unerwünschten Zugspannungen in den äußeren Regionen der Schaufelwand 14 kommt; diese können sich aber über größere räumliche Regionen verteilen und erreichen dabei nur vergleichsweise geringe Spitzenwerte. Damit sind derartige Zugspannungen wesentlich besser beherrschbar als die bei Turbinenschaufeln herkömmlicher Bauart auftretenden Zugspannungen mit ihren vergleichsweise hohen Spitzenwerten.

Das Prinzip der Eigenspannungsumverlagerung ist in FIG 2 noch einmal schematisch veranschaulicht. Dabei ist in dem Diagramm der räumliche Verlauf der Eigenspannung σ über der Wandausdehnung t aufgetragen, der nach Anwendung der Autofrettage resultiert. Dabei ist angenommen, dass der Kühlkanal im Bereich negativer t-Werte liegt und bei t = 0 von einer Innenwand begrenzt wird. Bei t = t₀ liegt die Außenwand der Turbinenschaufel. Die Variable t selbst bezeichnet die räumliche Ausdehnung der Schaufelwand 14, z. B. senkrecht zur Oberfläche des Schaufelblatts 16 gemessen. Die nahe bei t = 0 vorliegenden Druckspannungen, deren Betrag bei t = 0 (also an der Innenwand) am größten ist, sind mit einem negativen Vorzeichen versehen. Weiter außerhalb liegen aufgrund des globalen Spannungsgleichgewichtes Zugspannungen vor (positives Vorzeichen von σ), die sich jedoch über einen größeren räumlichen Bereich verteilen und daher wesentlich geringere Absolutwerte als die Druckspannungen annehmen. Die beiden von der Spannungsverlaufskurve und der t-Achse eingeschlossenen Flächen A₁ und A₂ sind gleich groß, d. h. A₁ = A₂.

Der vergleichsweise hohe Autofrettagedruck von beispielsweise 1000 bar bis 5000 bar wird im Ausführungsbeispiel aufgebracht, indem die Eintrittsöffnungen 8 im Schaufelfuß 6 der Turbinenschaufel 2 über druckresistente Anschlussleitungen an ein hier nicht dargestelltes Druckreservoir oder an eine sonstige geeignete Druckerzeugungsvorrichtung angeschlossen werden, wobei ein unter hohem Druck stehendes Beaufschlagungsmedium nach dem Öffnen eines Überströmventils in das System der Kühlkanäle 4 der Turbinenschaufel 2 einströmt und dabei die teilplastischen Verformungen der innen liegenden Wandbereiche bewirkt. Alternativ kann auch eine Druckbeaufschlagung durch Herbeiführen einer oder mehrerer Explosionen eines zündfähigen Gasgemisches innerhalb der Kühlluftkanäle, vorzugsweise bei verschlossenen Eintrittsöffnungen 8, vorgesehen sein. Nach erfolgter Druckbeaufschlagung, die gegebenenfalls bei erhöhter Temperatur der Turbinenschaufel 2 vorgenommen wird, werden anschließend die Austrittskanäle 10 von außen durch die Schaufelwand 14 eingebracht und die Turbinenschaufel 2 damit fertiggestellt. Ggf. wird die Turbinenschaufel 2 noch mit einer Wärmedämmschicht (TBC) beschichtet.

## Patentansprüche

1. Verfahren zur Herstellung einer mindestens einen innenliegenden Kühlkanal (4) aufweisenden Turbinen- oder Verdichterkomponente,
insbesondere einer Schaufel (2),
bei dem der Kühlkanal (4) während einer Druckbeaufschlagungsphase mit einem Innendruck beaufschlagt wird,
der derart hoch gewählt ist, dass er zu einer zumindest teilplastischen Verformung der den Kühlkanal (4) begrenzenden Wandbereiche führt.

2. Verfahren nach Anspruch 1,
bei dem während der Druckbeaufschlagungsphase ein Innendruck aus dem Bereich von 500 bar bis 10000 bar, insbesondere 1000 bar bis 5000 bar,
eingestellt wird.

3. Verfahren nach Anspruch 1 oder 2,
bei dem zumindest die den Kühlkanal (4) begrenzenden Wandbereiche unmittelbar vor und/oder unmittelbar nach und/oder während der Druckbeaufschlagungsphase auf eine oberhalb der Raumtemperatur liegende Behandlungstemperatur erwärmt werden.

4. Verfahren nach Anspruch 3,
bei dem eine Behandlungstemperatur aus dem Intervall von 30°C bis 1000°C eingestellt wird.

5. Verfahren nach einem der Ansprüche 1 bis 4,
bei dem zur Druckbeaufschlagung ein gasförmiges oder flüssiges Medium in den Kühlkanal (4) eingeleitet wird,
wobei der gewünschte Innendruck durch eine externe Druckerzeugungsvorrichtung erzeugt wird.

6. Verfahren nach einem der Ansprüche 1 bis 4,
bei dem ein zündfähiges Gasgemisch in den Kühlkanal(4) eingeleitet und anschließend bei verschlossenen Eintritts- und Austrittsöffnungen(8, 12) zur Explosion gebracht wird.

7. Verfahren nach einem der Ansprüche 1 bis 6,
bei dem erst im Anschluss an die Druckbehandlungsphase vom Kühlkanal (4) abzweigende und in Austrittsöffnungen (12) an der Außenseite mündende Austrittskanäle (10) in die Komponente eingebracht werden.

8. Turbinen- oder Verdichterkomponente,
insbesondere Turbinenschaufel (2),
mit einem innenliegenden Kühlkanal (4),
wobei die den Kühlkanal (4) begrenzenden Wandabschnitte oder Randzonen im Ruhezustand der Komponente derart unter Druckspannung stehen, dass unter dynamischen Belastungen beim Betrieb der Turbine oder des Verdichters innerhalb dieser Gebiete auftretende Zugspannungen zumindest teilweise, vorzugsweise vollständig, durch den voreingestellten Druckspannungsverlauf kompensiert werden.

9. Thermische Strömungsmaschine,
insbesondere Gasturbine oder Dampfturbine,
mit einer Anzahl von Komponenten nach Anspruch 8.
